# EUROPÄISCHE PATENTSCHRIFT

(11) **EP 0 678 586 B1**
(45) Veröffentlichungstag und Bekanntmachung des Hinweises auf die Patenterteilung: **30.07.1997**
(21) Anmeldenummer: 94106107.9
(22) Anmeldetag: 20.04.1994
(51) Int. Cl.: C22C 9/05

(54) **Verwendung einer Kupler-Mangan-Zink-Aluminium-Legierung**
Use of a copper-manganese-aluminium alloy
Utilisation d'un alliage cuivre-manganèse-aluminium

(43) Veröffentlichungstag der Anmeldung: 25.10.1995
(73) Patentinhaber: WIELAND-WERKE AG, 89079 Ulm (DE)
(72) Erfinder: Bögel, Andreas, Dr. rer. nat., 89264 Weissenhorn (DE); Dressel, Harald, 89296 Vöhringen (DE)

(56) Entgegenhaltungen:
- EP-A- 0 238 859
- EP-A- 0 545 231
- DD-A- 159 552
- DE-A- 3 427 740
- DE-B- 1 256 426
- FR-A- 918 446
- US-A- 3 297 437
- CHEMICAL ABSTRACTS, vol. 92, no. 16, 21. April 1980, Columbus, Ohio, US; abstract no. 133678, TAKEUCHI, ISAO ET AL 'White copper alloys for construction and ornament'
- JOURNAL OF METALS - JOM, Bd.25, Januar 1973, NEW YORK US Seiten 24 - 29 D.E.TYLER ET AL 'MANGANESE IN COPPER BASED ALLOYS'
- GIESSEREI-RUNDSCHAU, Bd.38, Nr.9/10, 1991 Seiten 17 - 25 P.RUDDECK 'BEITRAG ZUR METALLURGISCHEN HERSTELLUNG UND ZUM EINSATZ HOCHFESTER CUAL-GUSSLEGIERUNGEN'
- GIESSEREITECHNIK, Bd.32, Nr.8, 1986 Seiten 255 - 257 P. RUDDECK ET AL 'DER EINFLUSS DES LEGIERUNGSELEMENTS ALUMINIUM AUF DEN GEFUEGEAUFBAU UND EIGENSCHAFTEN VON CUAL-GUSSLEGIERUNGEN'
- Kupferwerkstoffe, Wieland-Buch, 5.Auflage, 1986, Seiten 164-169 und 208-214

## Beschreibung

Die Erfindung betrifft die Verwendung einer Kupfer-Mangan-Zink-Aluminium-Legierung zur Herstellung von Gegenständen, die durch Tiefziehoperationen oder durch Prägen hergestellt werden und die erhöhten Anforderungen an die Beständigkeit gegenüber Spannungsrißkorrosion genügen müssen.

CuMnZn-Legierungen sind seit langem bekannt (vgl. beispielsweise FR-PS 967.018). Diese Legierungen haben in ihrer technischen Verwendung jedoch immer nur eine untergeordnete Rolle gespielt, bis erst in jüngerer Zeit die außerordentlich guten Eigenschaften dieses Legierungssystems für die Herstellung von Brillenteilen genutzt werden (vgl. beispielsweise DE-PS 4.140.262). Schon 1973 wurde darauf hingewiesen (vgl. beispielsweise Tyler et al. in "Journal of Metals", Band 25, 1973, S. 24 - 29), daß diese Werkstoffe zwar möglicherweise Alternativen zu den Neusilber-Legierungen darstellen können, ihre Einsatzmöglichkeiten jedoch durch ihre Anfälligkeit für Spannungsrißkorrosion beschränkt sind. Der Anfälligkeit für Spannungsrißkorrosion kann dadurch entgegengewirkt werden, daß neben der Verhinderung des Zutritts des korrosiven Mediums die Eigenspannungen in dem Halbzeug oder Fertigteil aus diesen Legierungen durch geeignete Maßnahmen gemindert oder ganz entfernt werden. Hierzu sind Maßnahmen des mechanischen Entspannens und der Wärmebehandlung üblich. Während die mechanische Entspannung in der Regel auf Halbzeuge beschränkt ist, bietet sich für die Behandlung sowohl von Halbzeug als auch von Fertigteilen eine Wärmebehandlung an. Eine entsprechende Wärmebehandlung zum Zwecke der Verringerung der Anfälligkeit für Spannungsrißkorrosion wurde mit der US-PS 3.880.678 für CuMnZn-Legierungen beschrieben. Es ist offensichtlich, daß jede zusätzliche Maßnahme bei der Herstellung gewünschter Fertigteile, die nicht spannungsrißkorrosionsempfindlich sind, die Kosten für die Herstellung erhöht.

Der Erfindung liegt daher die Aufgabe zugrunde, die typische Empfindlichkeit für Spannungsrißkorrosion bei diesem Legierungssystem zu beseitigen, ohne daß bei der Herstellung von Halbfabrikaten oder Fertigteilen aus dieser Legierung zusätzliche Maßnahmen zum Schutz vor Spannungsrißkorrosion notwendig werden.
Eine solche Aufgabe kann beispielsweise dadurch gelöst werden, daß durch Zusatz weiterer Legierungselemente versucht wird, die Charakteristik des Werkstoffes in der gewünschten Weise zu beeinflussen. In vielen Fällen zeigt es sich jedoch, daß beim Zusatz bestimmter Elemente der angestrebte Zweck erreicht wird, sich aber andere Eigenschaften in unerwünschter Weise ändern. Es sollen daher bei der Optimierung der Spannungsrißkorrosionsbeständigkeit gleichzeitig die günstigen Eigenschaften der CuMnZn-Legierungen, also die ausgezeichneten Verarbeitungseigenschaften wie Kaltverformbarkeit und insbesondere Tiefziehbarkeit, zumindest erhalten werden.

Die Aufgabe wird durch die Verwendung einer Kupfer-Mangan-Zink-Aluminium-Legierung gelöst, die aus 10 bis 20 % Mangan, 5 bis 15 % Zink, 0,5 bis 2,5 % Aluminium, wahlweise bis maximal 5% Nickel, bis maximal 5% Zinn, bis maximal 3% Eisen, bis maximal 2% Magnesium und bis maximal 0,1% Arsen mit einem Gesamtgehalt von maximal 10 %, wahlweise organischen oder anorganischen, spanbrechenden Zusätzen bis maximal 4 %, Rest Kupfer und üblichen Verunreinigungen besteht (die %-Angaben beziehen sich dabei auf das Gewicht).
Die Zusammensetzung ist in das Konzentrationsdreieck nach der Fig. eingetragen.

Die Zusammensetzung einer Kupferlegierung der genannten Art ist zwar aus der JP-OS 54-132.424 bekannt, dort findet sich jedoch kein Hinweis auf den beanspruchten Verwendungszweck.

Bei den durch Tiefziehoperationen oder durch Prägen herzustellenden Gegenständen handelt es sich beispielsweise um Knöpfe, Schnallen, Hohlwaren, Stempel oder Besteckwaren.

Es handelt sich weiterhin um Gebrauchsgegenstände, die auf der menschlichen Haut getragen oder mit ihr längere Zeit in Berührung kommen können, wie Schmuckgegenstände, Kleidungsverschlüsse, insbesondere Verschlußhaken, Reißverschlüsse oder Druckknöpfe.

Schließlich handelt es sich um Gegenstände für den Transport oder die Lagerung von Lebensmitteln oder zur Herstellung von Gerätschaften für die Herstellung und Bereitstellung von Lebensmitteln.

Die vorgenannten Gebrauchsgegenständen wurden bisher typischerweise aus CuNiZn-Legierungen hergestellt. Die erfindungsgemäß zu verwendende Legierung weist - wenn überhaupt - geringe Nickelgehalte auf und ist damit ein Ersatz-Werkstoff für die Nickelallergie auslösenden Neusilber-Werkstoffe.

Als bevorzugte Ausführungsformen der Erfindung wird die Verwendung einer Kupfer-Legierung entsprechend der Zusammensetzungen nach den Ansprüchen 2 bis 5 empfohlen.

Spanbrechende Zusätze nach Anspruch 2 verbessern die Einsatzmöglichkeit von Halbzeug aus der erfindungsgemäßen Legierung bei der spanenden Bearbeitung.

Die Ansprüche 3 bis 5 betreffen bevorzugte Kupfer-Gehalte.

Die Erfindung wird an Hand des folgenden Ausführungsbeispiels näher erläutert:

Aus Kupferkathoden, Reinaluminium, Feinzink und CuMn-Vorlegierung mit 50 Gewichts-% Mn wurden die in der nachfolgenden Tabelle aufgeführten Legierungen 1 bis 8 in einem Mittelfrequenzofen erschmolzen und zu Blöcken von ca 3,5 kg Gewicht vergossen. Die spanend überarbeiteten Gußblöcke wurden bei 700 bis 740 °C unter einer Querschnittsabnahme von 60 % zu Streifen von 11 mm Dicke gewalzt. Nach einer allseitigen, spanenden Bearbeitung wurden die nun 10 mm dicken Streifen an 0,8 mm Dicke gewalzt und bei 600 °C weichgeglüht. Danach wurde an 0,4 mm Dicke weitergewalzt. Zur Prüfung der Tiefziehbarkeit wurden Streifenabschnitte von jeder Legierung bei 540 °C weichgeglüht und im Näpfchenprüfverfahren nach DIN 50155 die Neigung zur Zipfelbildung bestimmt. Die Ergebnisse sind in der Tabelle angegeben. Von den restlichen walzharten Streifen wurden jeweils 20 Proben zu Schlaufen gebogen und jeweils 20 weitere Proben bei 250 °C 3 h entspannt und danach ebenfalls zu Schlaufenproben geformt. Die Schlaufenproben wurden sämtlich 16 h über einer 5 %igen Ammoniaklösung in einem geschlossenen Gefäß gelagert und nach Ende der Versuchszeit auf Risse oder Brüche untersucht. Durch dieses Verfahren wird die Neigung zur Spannungsrißkorrosion untersucht (früher genormt nach DIN 50908). Je größer die Zahl der Ausfälle ist, desto höher ist die Anfälligkeit für Spannungsrißkorrosion. Die Ergebnisse sind in der Tabelle als auf die Probezahl bezogene Ausfallquoten in % angegeben.

| Nr. | Legierung | | | | Zipfelhöhe in % | Zahl gebrochener Schlaufenproben | |
|---|---|---|---|---|---|---|---|
| | Cu | Al | Mn | Zn | | walzhart | entspannt |
| 1 | Rest | - | 9 | 26 | 0,9 | 100 % | 75 % |
| 2 | Rest | - | 18 | 26 | 1,0 | 80 % | 50 % |
| 3 | Rest | - | 19 | 21 | 1,4 | 80 % | 25 % |
| 4 | Rest | - | 29 | 10 | 1,1 | 100 % | 50 % |
| 5 | Rest | 1,5 | 19 | 10 | 1,2 | 10 % | 0 % |
| 6 | Rest | 1,5 | 20 | 5 | 0,9 | 0 % | 0 % |
| 7 | Rest | 2,0 | 10 | 10 | 1,4 | 0 % | 0 % |
| 8 | Rest | 1,2 | 14 | 14 | 1,1 | 25 % | 0 % |

Die erfindungsgemäßen Legierungen 5 - 8 erweisen sich hinsichtlich ihrer Spannungsrißkorrosionsanfälligkeit als bemerkenswert gegenüber den nicht mit Al dotierten Werkstoffen 1-4 verbessert. Hinsichtlich der Tiefziehbarkeit, gemessen an der Zipfelhöhe, ergeben sich durch die Al-Dotierungen keine wesentlichen Änderungen gegenüber den undotierten Werkstoffen. In Abhängigkeit der gewählten Mn-Zn-Kombination und der Höhe des gewählten Al-Gehaltes werden Tiefziehbarkeit und Spannungsrißkorrosionsbeständigkeit gegeneinander optimiert. Es zeigt sich jedoch, daß mit steigenden Al-Gehalten aufgrund der ansteigenden Festigkeiten und Zipfelneigung die Tiefziehbarkeit abnimmt, die Spannungsrißkorrosionsbeständigkeit jedoch bei deutlich weiter erhöhten Gehalten als 2,5 % nicht weiter verbessert wird. Andererseits tritt bei geringen Legierungsgehalten unterhalb 0,5 Gew.-% eine nennenswerte Verbesserung der Spannungsrißkorrosionsbeständigkeit nicht mehr ein. Insgesamt zeigt sich, daß in dem Bereich von 10 - 20 Gew.-% Mn und 5 - 15 Gew.-% Zn bei Al-Gehalten zwischen 0,5 und 2,5 % eine optimale Kombination zwischen Spannungsrißkorrosionsbeständigkeit und Tiefzieheignung zu erzielen ist.

## Patentansprüche

1. Verwendung einer Kupfer-Mangan-Zink-Aluminium-Legierung, die aus 10 bis 20 % Mangan, 5 bis 15 % Zink, 0,5 bis 2,5 % Aluminium, wahlweise bis maximal 5% Nickel, bis maximal 5% Zinn, bis maximal 3% Eisen, bis maximal 2% Magnesium und bis maximal 0,1% Arsen mit einem Gesamtgehalt von maximal 10 %, wahlweise organischen oder anorganischen, spanbrechenden Zusätzen bis maximal 4 %, Rest Kupfer und üblichen Verunreinigungen besteht, zur Herstellung von Gegenständen, die durch Tiefziehoperationen oder durch Prägen hergestellt werden und die erhöhten Anforderungen an die Beständigkeit gegenüber Spannungsrißkorrosion genügen müssen.

2. Verwendung einer Kupfer-Legierung nach Anspruch 1, die bis maximal 4 Volumen-% Poren und/oder andere Fehlstellen als spanbrechende Strukturelemente enthält, für den Zweck nach Anspruch 1.

3. Verwendung einer Kupfer-Legierung nach Anspruch 1 oder 2, deren Kupfer-Gehalt mindestens 70 % beträgt, für den Zweck nach Anspruch 1.

4. Verwendung einer Kupfer-Legierung nach einem oder mehreren der Ansprüche 1 bis 3, deren Kupfer-Gehalt mindestens 75 % beträgt, für den Zweck nach Anspruch 1.

5. Verwendung einer Kupfer-Legierung nach einem oder mehreren der Ansprüche 1 bis 4, deren Kupfer-Gehalt mindestens 80 % beträgt, für den Zweck nach Anspruch 1.

## Claims

1. Use of a copper-manganese-zinc-aluminium alloy which is composed of 10 to 20% manganese, 5 to 15% zinc, 0.5 to 2.5% aluminium, optionally up to 5% maximum nickel, up to 5% maximum tin, up to 3% maximum iron, up to 2% maximum magnesium and up to 0.1% maximum arsenic with a maximum total content of 10%, optionally up to a maximum of 4% of organic or inorganic chip-breaking additives, the remainder copper and normal impurities, for the manufacture of objects which are manufactured by deep-drawing operations or by stamping and which have to satisfy increased requirements for resistance to stress-corrosion cracking.

2. Use of a copper alloy according to Claim 1 which contains up to a maximum of 4% by volume of pores and/or other defects as chip-breaking structural elements, for the purpose according to Claim 1.

3. Use of a copper alloy according to Claim 1 or Claim 2, of which the copper content is at least 70%, for the purpose according to claim 1.

4. Use of a copper alloy according to one or a plurality of Claims 1 to 3, of which the copper content is at least 75%, for the purpose according to Claim 1.

5. Use of a copper alloy according to one or a plurality of Claims 1 to 4, of which the copper content is at least 80%, for the purpose according to Claim 1.

## Revendications

1. Utilisation d'un alliage de cuivre-manganèse-zinc-aluminium, qui est constitué de 10 à 20% de manganèse, de 5 à 15 % de zinc, de 0,5 à 2,5% d'aluminium, facultativement jusqu'à 5% au maximum de nickel, jusqu'à 5% au maximum de zinc, jusqu'à 3 % au maximum de fer, jusqu'à 2 % au maximum de magnésium et jusqu'à 0,1% au maximum d'arsenic avec une teneur totale au maximum de 10% facultativement d'additifs organiques ou inorganiques brisant les copeaux jusqu'à 4% au maximum, le reste étant du cuivre et des impuretés classiques pour la préparation d'articles qui sont préparés par des opérations d'emboutissage profond ou par estampage et qui doivent répondre aux exigences élevées concernant la résistance à la corrosion sous contrainte.

2. Utilisation d'un alliage de cuivre selon la revendication 1 qui contient jusqu'à 4% en volume au maximum de pores et/ou d'autres lacunes en tant qu'éléments de structure brisant les copeaux, pour les fins selon la revendication 1.

3. Utilisation d'un alliage de cuivre selon la revendication 1 ou 2, dont la teneur en cuivre est d'au moins 70 %, pour les fins selon la revendication 1.

4. Utilisation d'un alliage de cuivre selon l'une ou plusieurs quelconques des revendications 1 à 3, dont la teneur en cuivre est d'au moins 75 %, pour les fins selon la revendication 1.

5. Utilisation d'un alliage de cuivre selon l'une ou plusieurs quelconques des revendications 1 à 4, dont la teneur en cuivre est d'au moins 80 %, pour les fins selon la revendication 1.
